# EUROPÄISCHE PATENTANMELDUNG

(11) **EP 1 104 815 A1**
(43) Veröffentlichungstag der Anmeldung: **06.06.2001**
(21) Anmeldenummer: 99811110.8
(22) Anmeldetag: 02.12.1999
(51) Int. Cl.: C22C 21/04, C22C 21/08

(54) **Aluminiumlegierung und aus dieser hergestelltes Strangpressprodukt**

(71) Anmelder: Alusuisse Technology & Management AG, 8212 Neuhausen am Rheinfall (CH)
(72) Erfinder: Schwellinger, Pius, 78250 Tengen (DE)

(57) **Zusammenfassung**

Eine Aluminiumlegierung ist gekennzeichnet durch die Zusammensetzung

| | |
|---|---|
| 0.3 bis 1.2 Gew.-% | Silizium |
| 0.3 bis 1.0 Gew.-% | Magnesium |
| 0.2 bis 0.9 Gew.-% | Mangan |
| 0.05 bis 0.3 Gew.-% | Vanadium |
| max. 0.05 Gew.-% | Chrom |
| max. 0.5 Gew.-% | Silber |
| max. 0.4 Gew.-% | Eisen |
| max. 0.8 Gew.-% | Kupfer |
| max. 0.2 Gew.-% | Zink |

und als Rest Aluminium und unvermeidbare Verunreinigungen.

Die Legierung eignet sich insbesondere in der Form von Strangpressprodukten bei geschweissten Konstruktionen.

## Beschreibung

Die Erfindung betrifft eine Aluminiumlegierung und ein aus dieser hergestelltes Strangpressprodukt.

Zu den bekannten Aluminium-Konstruktionslegierungen, die sich auch zu Grossprofilen mit lokal stark unterschiedlichen Dicken bzw. Wandstärken verpressen lassen, gehören insbesondere die Legierungen von Typ AlMgSi.

Beim Zusammenschweissen von Komponenten aus AlMgSi-Legierungen untereinander oder mit Profilen oder Blechen aus anderen Aluminiumwerkstoffen sind die mechanischen Eigenschaften in dem an eine Schweissnaht angrenzenden Bereich, d.h. die sogenannte Wärmeeinflusszone, für die Dimensionierung der miteinander zu verschweissenden Komponenten von entscheidender Bedeutung. Im allgemeinen werden die für geschweisste Konstruktionen eingesetzten Komponenten wie beispielsweise stranggepresste Profile vorgängig einer Wärmebehandlung unterzogen, d.h. üblicherweise warm ausgehärtet. Während des Schweissvorgangs wird der Werkstoff in der Wärmeeinflusszone einer Schweissnaht im wesentlichen noch einmal lösungsgeglüht und an ruhender Luft, je nach Dimension der geschweissten Konstruktion mehr oder weniger stark, auf Umgebungstemperatur abgekühlt. Dieser Vorgang führt zunächst zu einer Erweichung mit entsprechendem Festigkeitsverlust. Bei der nachfolgenden natürlichen Alterung steigt die Festigkeit zwar wieder an, erreicht jedoch nicht mehr den Wert des durch die Schweissung nicht beeinflussten Grundmaterials. Eine nachträgliche Warmaushärtung wäre mit erheblichen Kosten verbunden und in vielen Fällen ohnehin nicht durchführbar.

Dem Verlust an Festigkeit im Schweissnahtbereich kann durch grössere Dimensionierung bzw. dickere Wandstärken begegnet werden, was andererseits insgesamt zu einer schwereren Konstruktion führt.

Im Schiffbau werden häufig Profile aus einer AlMgSi1-Legierung mit Blechen aus einer AIMg4,5Mn-Legierung verbunden. Die für die Profile eingesetzte Legierung muss gut mit den Blechen verschweissbar sein. Da die Schweissverbindung der AIMg4.5Mn-Bleche höhere mechanische Kennwerte erreicht als die der gegenwärtig eingesetzten AIMgSi1-Profillegierungen, muss bei einer Verbindung beider Materialien die Dicke des Profils grösser gewählt werden. Um Spannungskonzentrationen in der Schweissverbindung zu verringern, muss zudem häufig auch dickeres Blech eingesetzt werden, als es für eine reine Blechkonstruktion notwendig wäre. Dies führt zu einer weiteren Erhöhung des Gesamtgewichts der geschweissten Konstruktion.

AlMgSi-Legierungen, die sich zur Herstellung von Strangpressprofilen eignen und auch in geschweissten Konstruktionen Anwendung finden, sind in der US-A-4525326, der WO-A-9744501 und der EP-A-0936278 offenbart.

Der Erfindung liegt die Aufgabe zugrunde, eine Aluminiumlegierung anzugeben, die beim Einsatz in geschweissten Konstruktionen nach dem Schweissen zu höheren Streckgrenzen führt als bei vergleichbaren Legierungen nach dem Stand der Technik. Die Erfindung soll sich auch zu Grossprofilen verpressen lassen und gut schweissbar sein.

Zur erfindungsgemässen Lösung der Aufgabe führt eine Aluminiumlegierung mit der Zusammensetzung

| | |
|---|---|
| Silizium | 0.3 bis 1.2 Gew.-% |
| Magnesium | 0.3 bis 1.0 Gew.-% |
| Mangan | 0.2 bis 0.9 Gew.-% |
| Vanadium | 0.05 bis 0.3 Gew.-% |
| Chrom | max. 0.05 Gew.-% |
| Silber | max. 0.5 Gew.-% |
| Eisen | max. 0.4 Gew.-% |
| Kupfer | max. 0.8 Gew.-% |
| Zink | max. 0.2 Gew.-% |

und als Rest Aluminium und unvermeidbare Verunreinigungen.

Der wesentliche Kern der Erfindung liegt darin, dass die Elemente Mangan, Vanadium und Chrom so aufeinander abgestimmt sind, dass diese bei einer geschweissten Konstruktion in der Wärmeeinflusszone von Schweissnähten zu einer gegenüber geschweissten Konstruktionen unter Verwendung von Legierungen nach dem Stand der Technik zu wesentlich verbesserten mechanischen Eigenschaften der Schweissverbindung führen. Durch eine Zugabe von Kupfer oder Silber kann der positive Effekt weiter verstärkt werden.

Die Beiträge der genannten Elemente zum verbesserten Festigkeitsverhalten lassen sich wie folgt erklären.

Die Streckgrenze einer Schweissverbindung von AIMgSi-Werkstoffen wird erhöht, wenn die Wärmeeinflusszone entweder beim Schweissen weniger stark erweicht oder nach dem Schweissen stärker kalt nachhärtet. Eine geringere Erweichung in der Wärmeeinflusszone lässt sich erreichen, wenn der Gehalt von Elementen, die die Abschreckempfindlichkeit der Legierung erhöhen, verringert wird. Um trotzdem eine ausreichende Rekristallalisationshemmung zu erreichen, muss ein Element zulegiert werden, das die Abschreckempfindlichkeit weniger stark erhöht, aber in Kombination mit anderen Elementen trotzdem eine ausreichende Rekristallisationshemmung ergibt.

Es hat sich gezeigt, dass die Abschreckempfindlichkeit durch Chrom und Mangan stark, durch Vanadium weniger stark erhöht wird. Offenbar bedingt durch nicht völlig geklärte Interaktionen zwischen einzelnen Elementen hat sich herausgestellt, dass die erfindungsgemässe Beschränkung des Chromgehaltes und durch dosierte Zugabe von Vanadium der an sich wünschenswerte und generell die Festigkeit steigernde erhöhte Gehalt an Mangan beibehalten werden kann.

Eine stärkere Nachhärtung in der Wärmeeinflusszone kann durch eine Zugabe von Kupfer oder Silber als weitere aushärtende Elemente erzielt werden. Beim Einsatz dieser zusätzlichen Elemente muss selbstverständlich der Einsatzort in die Überlegungen miteinbezogen werden. So kann sich unter gewissen Bedingungen ein erhöhter Zusatz von Kupfer negativ auf das Korrosionsverhalten der gesamten Konstruktion auswirken. Andererseits sprechen die hohen Kosten von Silber eher gegen eine generelle Anwendung erhöhter Silberzugaben.

Die Elemente der erfindungsgemässen Legierung weisen bevorzugt die nachstehenden Gehaltsgrenzen auf. Die angegebenen Werte beziehen sich auf Gewichtsprozente.

| | |
|---|---|
| Chrom | max. 0.02, insbesondere max. 0.01 |
| Vanadium | 0.06 bis 0.15, insbesondere 0.08 bis 0.12 |
| Mangan | 0.3 bis 0.7, insbesondere 0.4 bis 0.6, vorzugsweise 0.45 bis 0.55 |
| Silber | 0.15 bis 0.40 |
| Kupfer | max. 0.4, insbesondere 0.2 bis 0.3 |
| Eisen | max. 0.25 |
| Zink | max. 0.10 |
| Silizium | 0.8 bis 1.2, insbesondere 0.95 bis 1.15 |
| Magnesium | 0.6 bis 1.0, insbesondere 0.75 bis 0.95 |

Die wesentlichen Vorzüge der erfindungsgemässen Legierung zeigen sich insbesondere bei einem Strangpressprodukt, welches in einer geschweissten Konstruktion verwendet wird. Ein besonderer Anwendungsbereich einer geschweissten Konstruktion aus Strangpressprodukten mit der erfindungsgemässen Legierungszusammensetzung ergeben sich beim Verschweissen mit Blechen aus einer Legierung vom Typ Aluminium-Magnesium. Derartige Schweisskonstruktionen aus Strangpressprofilen und Blechen eignen sich wegen der vorstehend erwähnten Gewichtsersparnis insbesondere im Schiffbau.

Die Vorteilhaftigkeit der erfindungsgemässen Legierung sowie der daraus hergestellten Strangpressprodukte ergibt sich aus der nachfolgenden Beschreibung von Ausführungsbeispielen im Vergleich zu Vergleichswerkstoffen nach dem Stand der Technik.

Fig. 1 zeigt den Querschnitt durch das zur Durchführung von Versuchen verwendete Grossprofil.

Das in Fig. 1 gezeigte Grossprofil 10 ist im wesentlichen als Hohlprofil mit zwei längslaufenden parallelen Wänden 12, 14 und diese verbindenden Seitenwänden 16, 18 ausgestaltet. In den Eckbereichen der Seitenwände 16, 18 mit der oberen Profilwand 12 ist das Grossprofil 10 zu Verdickungen 20, 22 in der Form von Längsstegen ausgeformt. Die Dicke d1 der Profilwand 14 beträgt 5 mm, die Dicken d2, d3 und d4 der Wände 12, 16, 18 jeweils 4 mm.

Sieben verschiedene Legierungen mit den in Tabelle 1 angegebenen Zusammensetzungen wurden auf einer industriellen Anlage gegossen, betriebsüblich hochgeglüht und zu dem presstechnisch schwierigen Grossprofil von Fig. 1 mit den maximalen Querschnittsdimensionen I von 115 mm und b von 140 mm verpresst. Nach einem Abschrecken an der Presse durch Besprühen mit Wasser erfolgte eine Aushärtung bei einer Temperatur von 155°C während 16 Stunden. Aus den so behandelten Profilen wurden für Zugproben Längsstreifen aus der Profilwand 14 geschnitten. Jeweils ein Teil dieser Längsstreifen wurden stumpf mit dem Zusatzwerkstoff SG-AIMg4,5Mn unter Anwendung des MIG-Verfahrens geschweisst. Diese Schweissverbindungen wurden nach einer natürlichen Alterungszeit von mehr als 60 Tagen geprüft. Die Ergebnisse von Zugversuchen an den warm ausgehärteten Profilstreifen und den verschweissten Längsstreifen sind in Tabelle 2 zusammengestellt. Die Ergebnisse zeigen deutlich die Überlegenheit der erfindungsgemässen Legierungen Nr. 4 und 6 gegenüber den Vergleichslegierungen Nr. 1, 2, 3, 5 und 7.

**Tabelle 1**

| **Leg. Nr.** | **Legierungselemente (Gew.-%)** | | | | | | | | |
|---|---|---|---|---|---|---|---|---|---|
| | **Si** | **Fe** | **Cu** | **Mn** | **Mg** | **Cr** | **Zn** | **V** | **Ag** |
| 1(AA6008) | 0.91 | 0.21 | 0.15 | 0.07 | 0.70 | 0.007 | 0.09 | 0.10 | - |
| 2(AA6008) | 0.92 | 0.18 | 0.31 | 0.07 | 0.71 | 0.007 | 0.08 | 0.11 | - |
| 3 | 1.12 | 0.19 | 0.18 | 0.08 | 0.85 | 0.007 | 0.09 | 0.09 | - |
| 4 | 1.09 | 0.19 | 0.28 | 0.51 | 0.84 | 0.006 | 0.06 | 0.11 | - |
| 5 | 1.09 | 0.20 | 0.18 | 0.08 | 0.85 | 0.007 | 0.07 | 0.10 | 0.21 |
| 6 | 1.12 | 0.18 | 0.18 | 0.52 | 0.85 | 0.007 | 0.07 | 0.11 | 0.35 |
| 7(AA6082) | 1.12 | 0.18 | 0.06 | 0.50 | 0.80 | 0.10 | 0.07 | - | - |

**Tabelle 2**

| **Leg. Nr.** | **Normale Zugproben** | | | | **Geschweisste Zugproben** | | | |
|---|---|---|---|---|---|---|---|---|
| | **Rp0.2 MPa** | **Rm MPa** | **Ag %** | **A5 %** | **Rp0.2 MPa** | **Rm MPa** | **Ag %** | **A100 %** |
| 1 | 260 | 303 | 10.7 | 11.8 | 174 | 196 | 0.5 | 0.7 |
| 2 | 266 | 310 | 10.2 | 11.6 | 162 | 175 | 0.4 | 0.6 |
| 3 | 273 | 315 | 8.6 | 9.2 | 183 | 236 | 1.7 | 1.8 |
| 4 | 292 | 346 | 11 | 14.9 | 203 | 250 | 1.4 | 2.0 |
| 5 | 289 | 318 | 9.8 | 10.8 | 191 | 225 | 0.8 | 0.8 |
| 6 | 303 | 350 | 9.5 | 13.5 | 199 | 260 | 2.0 | 2.6 |
| 7 | 288 | 342 | 10.8 | 16.8 | 156 | 230 | 1.6 | 1.6 |
| **Erläuterungen:** Rp0.2 Dehngrenze Rm Streckgrenze Ag, A5, A100 Dehnung | | | | | | | | |

## Patentansprüche

1. Aluminiumlegierung, gekennzeichnet durch die Zusammensetzung
| | |
|---|---|
| 0.3 bis 1.2 Gew.-% | Silizium |
| 0.3 bis 1.0 Gew.-% | Magnesium |
| 0.2 bis 0.9 Gew.-% | Mangan |
| 0.05 bis 0.3 Gew.-% | Vanadium |
| max. 0.05 Gew.-% | Chrom |
| max. 0.5 Gew.-% | Silber |
| max. 0.4 Gew.-% | Eisen |
| max. 0.8 Gew.-% | Kupfer |
| max. 0.2 Gew.-% | Zink |
und als Rest Aluminium und unvermeidbare Verunreinigungen.

2. Aluminiumlegierung nach Anspruch 1, gekennzeichnet durch max. 0.02 Gew.-% Chrom, insbesondere max. 0.01 Gew.-% Chrom.

3. Aluminiumlegierung nach Anspruch 1 oder 2, gekennzeichnet durch 0.06 bis 0.15 Gew.-% Vanadium, insbesondere 0.08 bis 0.12 Gew.% Vanadium.

4. Aluminiumlegierung nach einem der Ansprüche 1 bis 3, gekennzeichnet durch 0.3 bis 0.7 Gew.-% Mangan, insbesondere 0.4 bis 0.6 Gew.-% Mangan, vorzugsweise 0.45 bis 0.55 Gew.-% Mangan.

5. Aluminiumlegierung nach einem der Ansprüche 1 bis 4, gekennzeichnet durch 0.15 bis 0.40 Gew.-% Silber.

6. Aluminiumlegierung nach einem der Ansprüche 1 bis 5, gekennzeichnet durch max. 0.4 Gew.-% Kupfer, insbesondere 0.2 bis 0.3 Gew.-% Kupfer.

7. Aluminiumlegierung nach einem der Ansprüche 1 bis 6, gekennzeichnet durch max. 0.25 Gew.-% Eisen.

8. Aluminiumlegierung nach einem der Ansprüche 1 bis 7, gekennzeichnet durch max. 0.10 Gew.-% Zink.

9. Aluminiumlegierung nach einem der Ansprüche 1 bis 8, gekennzeichnet durch 0.8 bis 1.2 Gew.-% Silizium, insbesondere 0.95 bis 1.15 Gew.-% Silizium.

10. Aluminiumlegierung nach einem der Ansprüche 1 bis 9, gekennzeichnet durch 0.6 bis 1.0 Gew.-% Magnesium, insbesondere 0.75 bis 0.95 Gew.-% Magnesium.

11. Strangpressprodukt aus einer Aluminiumlegierung gemäss einem der Ansprüche 1 bis 10.

12. Verwendung eines Strangpressproduktes aus einer Aluminiumlegierung gemäss einem der Ansprüche 1 bis 10 bei einer geschweissten Konstruktion.

13. Verwendung eines Strangpressproduktes aus einer Aluminiumlegierung gemäss einem der Ansprüche 1 bis 10 bei einer geschweissten Konstruktion aus den Strangpressprodukten und aus Blechen einer Legierung vom Typ Aluminium-Magnesium im Schiffbau.
